# EUROPÄISCHE PATENTSCHRIFT

(11) **EP 0 960 083 B1**
(45) Veröffentlichungstag und Bekanntmachung des Hinweises auf die Patenterteilung: **25.08.2004**
(21) Anmeldenummer: 98909398.4
(22) Anmeldetag: 06.02.1998
(51) Int. Cl.: C06B 25/34, C06B 45/10

(54) **TREIBLADUNGSPULVER FÜR ROHRWAFFEN**
PROPELLANT POWDER FOR BARRELLED WEAPONS
POUDRE PROPULSIVE POUR ARMES A CANON

(30) Priorität: 08.02.1997 DE 19704792; 23.12.1997 DE 19757469
(43) Veröffentlichungstag der Anmeldung: 01.12.1999
(73) Patentinhaber: Diehl Stiftung & Co. KG, 90478 Nürnberg (DE)
(72) Erfinder: LANGLOTZ, Walter, D-91239 Henfenfeld (DE); MÜLLER, Dietmar, D-76139 Karlsruhe (DE)
(74) Vertreter: Diehl Patentabteilung
(86) Internationale Anmeldenummer: PCT/EP1998/000639
(87) Internationale Veröffentlichungsnummer: WO 1998/034891

(56) Entgegenhaltungen:
- WO-A-95/17358
- FR-A- 1 268 309
- GB-A- 2 038 796
- US-A- 2 978 495
- US-A- 3 697 341
- US-A- 3 873 579
- US-A- 4 457 791
- US-A- 4 614 800
- US-A- 5 186 770
- US-A- 5 482 581

## Beschreibung

Die Erfindung bezieht sich auf ein Treibladungspulver für Rohrwaffen nach dem Oberbegriff des Anspruchs 1.

Die DE 35 00 068 C1 betrifft ein ein- oder mehrbasiges Treibladungspulver unter Einsatz von 0,0 Dioxy-azobenzol zur Verbesserung der mechanischen Eigenschaften bis - 55 °C. Aussagen über Temperaturkoeffizienten werden nicht getroffen. Es wird auch keine Diaza-Verbindung eingesetzt.

In der DE 33 16 676 C2 ist eine Treibstoffzusammensetzung auf der Basis von Nitrocellulose mit Hexogen, einem Sprengöl und Weichmacher sowie Nitroglycerin beschrieben. Eine Diaza-Verbindung ist jedoch nicht erwähnt und es werden auch keine Aussagen über Temperaturkoeffinzienten getroffen.

Die DE 30 33 519 C2 betrifft einen Raketentreibstoff für einen üblicherweise niedrigen Druckbereich beim Abbrand. Aussagen über den für Treibladungspulver relevanten Druckbereich über 3000 bar werden nicht gemacht. Zwar werden Hinweise über mechanische Eigenschaften in einem großen Temperaturbereich angedeutet. Es liegen jedoch keine Aussagen über Temperaturkoeffizienten, Abhängigkeit des Gasdruckes von den Temperaturen des Treibladungspulvers vor. Der im Anspruch angegebene energetische Weichmacher ist Sprengöl wie Ngl jedoch keine Diaza-Verbindung.

Bei einem weiteren bekannten Treibladungspulver entsprechend der DE 22 60 259 A handelt es sich um einen Treibsatz für Raketen und nicht um eine Treibladung für Rohrwaffen. Diese Treibladung ist, wie generell alle zweibasigen Treibmittel stark temperaturabhängig im interessierenden Temperaturbereich.

In der US 4,567,296 A wird ein energetischer Weichmacher auf der Basis:einer fluorhaltigen Aza-Verbindung beschrieben. Diese Aza-Verbindung, nämlich das 1-Fluoro-1,1,5-Trinitro-3-oxa-5-azahexan ist für Rohrwaffen- und Treibladungspulver-Einsatz nicht geeignet. Beim Abbrand in einer Waffe wird der Stahl zersetzt, insbesondere bei den üblicherweise hohen Drücken und Temperaturen. Weiterhin bereitet diese Verbindung ein großes Entsorgungsproblem. Das Ausgangsmaterial 2-Nitro-2-aza-1 pro-panol unterscheidet sich chemisch grundlegend von den erfindungsgemäßen Dinitro-diaza-Verbindungen.

Ein besseres plastifizierbares Treibladungspulver beruht nach der US-A-4,457,791 auf einem Weichmacher DMMD. Weitere Weichmacher als Zusätze zu dem genannten liegen nicht vor. Ein Hinweis, dass der Temperaturkoeffizient beim Abbrand positiv beeinflusst wird, geht nicht hervor.

Infolge der Temperaturabhängigkeit der Abbrandgeschwindigkeit des Treiblandungspulvers ist der beim Verschuss von Munition mit herkömmlichen ein- und mehrbasigen Treibladungspulver aus einer Rohrwaffe im Ladungsraum der Waffe eintretende maximale Gasdruck und damit auch die Geschossgeschwindigkeit ebenfalls stark temperaturabhängig.

Der Druck und die Geschwindigkeit der 120mm KE-Munition steigen von - 40°C nach + 50°C um ca. 1.500 bar und 165 m/s an, das sind 10 % der Sollgeschwindigkeit bei Normaltemperatur von + 21°C. Aufgrund dessen kann einerseits der Waffengebrauchsgasdruck bei Normaltemperatur nicht ausgeschöpft werden, was eine höhere Geschwindigkeit zur Folge hätte, und andererseits ist wegen der nur ungenau bekannten aktuellen Geschossanfangsgeschwindigkeit die Treffwahrscheinlichkeit deutlich verringert bzw., es müssen Maßnahmen getroffen werden, die aktuelle Geschossgeschwindigkeit zu ermitteln, um keinen Verlust an Treffgenauigkeit zu erleiden.

Der Erfindung liegt die Aufgabe zugrunde, ein Treibladungspulver für Rohrwaffen vorzuschlagen, das einen kleinen Temperaturkoeffizient in dem Temperaturbereich von - 50°C bis + 70°C aufweist, so dass dadurch die genannten ballistischen Werte Maximaldruck und Geschossgeschwindigkeit nur wenig von der Pulvertemperatur abhängen.

Diese Aufgabe löst die Erfindung entsprechend den kennzeichnenden Merkmalen des Anspruchs 1. Vorteilhafte Weiterbildungen der Erfindung sind den Unteransprüchen zu entnehmen.

Die Erfindung ermöglicht aufgrund der Verwendung eines besonderen Weichmachers die Herstellung und den Einsatz von Treibladungspulver mit kleinem Temperaturkoeffizient. Das heißt: Ein derartiges Treibladungspulver ermöglicht den Verschuß von Rohrwaffenmunition mit nahezu konstanten Werten von Maximaldruck und Geschoßgeschwindigkeit im gesamten Temperaturbereich von - 50°C bis + 70°C.

Ausführungsbeispiele der Erfindung sind nachstehend angegeben, wobei in einem Diagramm das Temperaturverhalten einer Rohrwaffenmunition mit einem herkömmlichen Treibladungspulver und einem erfindungsgemäßen Treibladungspulver dargestellt ist.

Die Erfindung betrifft folgende Treibladungspulver:
Glyzidylazidpolymer, (GAP)-,
Hydroxyterminiertes Polybutadien, (HTPB) Polybutadien mit endständigen Hydroxylgruppen - und
Celluloseacetatbutyrat, (CAB) -
gebundene Nitramintreibladungspulver mit dem erfindungsgemäßen **Dinitro-diaza-Weichmachergemisch** sowie Nitrocellulose-Treibladungspulver, NC, die aus Nitraminen, Nitrocellulose und Dinitro-diaza-Weichmacher bzw. Nitrocellulose und Dinitro-diaza-Weichmacher mit oder ohne Sprengöl, wie Nitroglycern (Ngl) oder Diglykoldinitrat (DEGN) bestehen.

| | TLP-Formulierung | | | | | | |
|---|---|---|---|---|---|---|---|
| | Gew.-% | | | | | | |
| RDX bzw. HMX | 70±15 | 70±15 | 70±15 | 40±15 | 60±20 | | 40±15 |
| Weichmacher. DNDA-Gemisch (3 Komponenten) | 10± 8 | 10± 8 | 15±10 | 30±25 | 20±12 | 30±25 | |
| GAP mit Isocyanat | 20± 5 | | | | | | |
| GAP ohne Isocyanat | | | | | | | 30±20 |
| HTPB mit Isocyanat | | 20± 5 | | | | | |
| CAB | | | 15± 5 | | | | |
| NC + Stab | | | | 30± 5 | 20±12 | 70±25 | 30±15 |
| Sprengöl | | | | | | 0+40 | |

Die Abkürzungen RDX = Hexogen und HMX = Oktogen, wobei TLP für Treibladungspulver verwendet wird.

Mit Nitratoethylnitramin (NENA), Poly 3-nitratomethyl-3 -methyloxetan (PolyNIMMO) und Poly Glyzidylnitratester (Polyglyn) als energetischem Polymerbinder liegt ein vergleichbares Temperaturverhalten vor, sofern der erfindungsgemäße Weichmacher in dem oben angegebenen Mengenanteil eingesetzt wird. Bei Polyglyn ist die Azidgruppe von GAP durch - O - NO₂ ersetzt.

Der Dinitro-diaza-Weichmacher besteht aus den Komponenten:
2,4 - Dinitro - 2,4 - diazapentan 40 ± 10 Gew. %
2,4 - Dinitro - 2,4 - diazahexan 45 ± 10 Gew. %
3,5 - Dinitro - 3,5 - diazaheptän 15 ± 15 Gew. %

In den schematisch gezeichneten Diagramm ist über die Temperatur der Abszisse 2 der Druckverlauf auf der Ordinate 1 beim Waffenbeschuss angegeben.

Bei einem Treibladungspulver nach dem Stand der Technik ändert sich der Druck sehr stark in dem angegebenen Temperaturbereich von - 50°C bis + 70°C entsprechend der ansteigenden Kurve 5.

Demgegenüber bleibt der Druck entsprechend der Kurve 6 in dem angegebenen Temperaturbereich nahezu konstant. Die Kurve 6 steigt zunächst an und fällt dann ab dem Wendepunkt 7 etwas ab. Optimal ist ein nahezu horizontaler Verlauf entsprechend der Kurve 15.

Wird das erfindungsgemäße Treibladungspulver durch übliche Maßnahmen, wie Veränderung der Korngeometrie so verändert, dass die ursprüngliche Kurve 6 als Kurve 6.1 mit einem Wendepunkt 7.1 an der Druckgrenze 10 anliegt, dann bedeutet dies eine erhebliche Leistungssteigerung von 10 bis 20 % bezogen auf das übliche Treibladungspulver gemäß der Kurve 5.

Die Druckgrenze 10 ist definiert durch den zulässigen Waffengebrauchsdruck.

Die erfindungsgemäßen Treibladungspulver zeigen darüber hinaus gute mechanische Eigenschaften bis in den Bereich von etwa - 50°C. Eine Versprödung bei Kälte findet nicht statt.

Die Erfindung ist nicht auf die Ausführungsbeispiele beschränkt. Sie ist ohne weiteres einsetzbar bei ein- bis mehrbasigen Treibladungspulvern. Ebenso bei dreibasigen Treibladungspulvern auf der Basis von Nitroguanidin. Weiterhin ist die Erfindung auch einsetzbar bei Treibladungspulvern, bestehend aus einer Mischung aus dem erfindungsgemäßen energetischen Weichmacher mit einem herkömmlichen, nicht energetischen Weichmacher. Auch erfaßt die Erfindung solche Treibladungspulver, die aus einem erfindungsgemäßen Treibladungspulver und einem/mehreren ähnlichen zugemischten Pulvern mit herkömmlichem Temperaturverhalten, z. B. solche dergleichen Rahmenrezeptur, jedoch mit herkömmlichen Weichmachern bestehen.

## Patentansprüche

1. Treibladungspulver für Rohrwaffen mit einem Weichmacher auf der Basis von entweder
a) Nitramin und Nitrocellulose oder
b) Nitramin und energetische oder nicht energetische Kunststoffbinder oder
c) Nitrocellulose oder
d) einem Sprengstoff, der aus 1,3,3-Trinitroazetidine (TNAZ), Ammoniumdinitramid (ADN), Triaminoguanidinnitrat (TAGN) oder aus Hexanitro-hexa-aza-iso-wurt zitan (CL-20) oder aus einem Gemisch der selben besteht
**dadurch gekennzeichnet,**
**daß** der Weichmacher ein Gemisch aus zumindest drei chemisch unterschiedlichen Dinitro-diazaverbindungen ist.

2. Treibladungspulver nach Anspruch 1,
**dadurch gekennzeichnet,**
**daß** der Weichmacher aus folgenden Komponenten besteht:
2,4 - Dinitro - 2,4 - diaza**pentan** 40 ± 10 Gew.%
2,4 - Dinitro - 2,4 - diaza**hexan** 45 ± 10 Gew.%
3,5 - Dinitro - 3,5 - diaza**heptan** 15 ± 15 Gew.%

3. Treibladungspulver nach Anspruch 1,
**dadurch gekennzeichnet,**
**daß** der Anteil des Weichmachers am Treibladungspulver 2 bis 55 Gew.% beträgt.

4. Treibladungspulver nach Anspruch 1 oder 2,
**dadurch gekennzeichnet,**
**daß** der Weichmacher aus Dinitro-diazaalkanen,
Dinitro-diazaalkenen oder
Dinitro-diazaalkinen oder aus einem Gemisch derselben besteht

5. Treibladungspulver nach einem oder mehreren der Ansprüche 1 bis 4,
**dadurch gekennzeichnet,**
**daß** es Stabilisatoren oder Stabilisatoren und Abbrandmoderatoren enthält.

6. Treibladungspulver nach einem oder mehreren der Ansprüche 1 bis 5,
**dadurch gekennzeichnet,**
**daß** es neben der Dinitro-diaza-Verbindungen zusätzlich noch andere energetische oder nicht energetische Weichmacher, wie Methyl-Nena, Ethyl-Nena, Buthyl-Nena enthält.

7. Treibladungspulver nach Anspruch 1 oder 6,
**dadurch gekennzeichnet,**
**daß** als energetische Binder einsetzbar sind:
Poly 3-Nitratomethyl-3-methyloxethan (PolyNIMMO),
Poly Glyzidylnitratester (Polyglyn),
Glyzidylazid Polymer (GAP),
Poly 3-Azidomethyl-3' methyloxetan (AMMO),
Poly 3,3' - bis azidomethyloxetan (BAMO)
oder ein Gemisch derselben.

8. Treibladungspulver nach Anspruch 1 oder 6,
**dadurch gekennzeichnet,**
**daß** die nicht energetischen Binder sind Polybutadien mit endständigen Hydroxylgruppen (HTPB), Celluloseacetatbutyrat (CAB) oder ein Gemisch derselben.

## Claims

1. Propellant powder for guns with a plasticizer based on either
a) nitramine and nitrocellulose or
b) nitramine and energetic or non-energetic plastic binders or
c) nitrocellulose or
d) an explosive consisting of 1,3,3-trinitroazetidine (TNAZ), ammonium dinitramide (ADN), triaminoguanidine nitrate (TAGN) or hexanitro-hexa-aza-iso-wurtzitane (CL-20) or of a mixture of same,
**characterized in that**
the plasticizer is a mixture of at least three chemically different dinitro diaza compounds.

2. Propellant powder according to Claim 1,
**characterized in that**
the plasticizer is made up of the following constituents:
2,4 - dinitro - 2,4 - diaza**pentane** 40 ± 10 % by weight
2,4 - dinitro - 2,4 - diaza**hexane** 45 ± 10 % by weight
3,5 - dinitro - 3,5 - diaza**heptane** 15 ± 15 % by weight

3. Propellant powder according to Claim 1,
**characterized in that**
the proportion of plasticizer in the propellant powder is between 2 and 55% by weight.

4. Propellant powder according to Claim 1 or 2,
**characterized in that**
the plasticizer consists of dinitro diaza alkanes,
dinitro diaza alkenes or
dinitro diaza alkines or of a mixture of same.

5. Propellant powder according to one or more of Claims 1 to 4,
**characterized in that**
it contains stabilizers or stabilizers and combustion moderators.

6. Propellant powder according to one or more of Claims 1 to 5,
**characterized in that**,
in addition to the dinitro diaza compounds, it also contains other energetic or non-energetic plasticizers, such as methyl-nena, ethyl-nena or buthyl-nena.

7. Propellant powder according to Claim 1 or 6,
**characterized in that**
poly 3-nitratomethyl-3-methyloxetane (polyNIMMO),
poly glycidyl nitrate ester (polyglyn),
glycidyl azide polymer (GAP),
poly 3-azidomethyl-3' methyloxetane ( (AMMO),
poly 3,3' - bis azidomethyloxetane (BAMO)
or a mixture of same
can be used as energetic binders.

8. Propellant powder according to Claim 1 or 6,
**characterized in that**
the non-energetic binders are polybutadiene with terminal hydroxyl groups (HTPB), cellulose acetate butyrate (CAB) or a mixture of same.

## Revendications

1. Poudre de propulsion pour artillerie avec un plastifiant à base de l'un des éléments suivants :
a) nitramine et nitrocellulose, ou
b) nitramine et liants synthétiques énergétiques ou non énergétiques, ou
c) nitrocellulose, ou
d) un explosif, composé de 1,3,3-trinitroazétidine (TNAZ), de dinitramidure d'ammonium (DNA), de nitrate de triaminoguanidine (TAGN), ou d'hexanitro-hexa-aza-iso-wurtzitane (CL-20), ou d'un mélange de ceux-ci produits,
**caractérisée en ce que** le plastifiant est constitué d'un mélange d'au moins trois composés dinitro-diaza chimiquement différents.

2. Poudre de propulsion selon la revendication 1, **caractérisée en ce que** le plastifiant est composé des éléments suivants :
2,4 dinitro - 2,4 - diazapentane 40 ± 10% en poids
2,4 dinitro - 2,4 - diazahexane 45 ± 10 % en poids
3,5 dinitro - 3,5 - diazaheptane 15 ± 15 % en poids.

3. Poudre de propulsion selon la revendication 1, **caractérisée en ce que** la part de plastifiant dans la poudre de propulsion est de 2 à 55 % en poids.

4. Poudre de propulsion selon la revendication 1 ou 2, **caractérisée en ce que** le plastifiant est constitué de dinitro-diazaalcanes, de dinitro-diazaalcènes ou de dinitro-diazaalcynes ou d'un mélange de ceux-ci.

5. Poudre de propulsion selon une ou plusieurs des revendications 1 à 4, **caractérisée en ce qu'**elle contient des stabilisants ou des stabilisants et des modérateurs de vitesse de combustion.

6. Poudre de propulsion selon une ou plusieurs des revendications 1 à 5, **caractérisée en ce que** en plus des composés dinitro-diaza, elle contient d'autres plastifiants énergétiques ou non énergétiques, tels que des méthyl-NENA, éthyl-NENA, butyl-NENA.

7. Poudre de propulsion selon la revendication 1 ou 6, **caractérisée en ce que** les produits suivants, ou un mélange de ces produits, peuvent être utilisés comme liants énergétiques : poly-3-nitratométhyl-3-méthyloxétane (PolyNIMMO), polynitrate de glycidyle (Polyglyn), azide de glycidyle polymère (GAP) poly-3-azidométhyl-3-méthyloxétane (AMMO), poly 3,3'-bis-azidométhyloxétane (BAMO).

8. Poudre de propulsion selon la revendication 1 ou 6, **caractérisée en ce que** les liants non énergétiques sont constitués de polybutadiène avec des groupements hydroxyle terminaux (HTPB), d'acétate-butyrate de cellulose (CAB), ou d'un mélange de ceux-ci.
